# FASCICULE DE BREVET EUROPEEN

(11) **EP 1 258 536 B1**
(45) Date de publication et mention de la délivrance du brevet: **07.07.2004**
(21) Numéro de dépôt: 02356088.1
(22) Date de dépôt: 13.05.2002
(51) Int. Cl.: C22B 26/10

(54) **Procédé de purification du sodium**
Verfahren zum Raffinieren von Natrium
Purification process for Sodium

(30) Priorité: 16.05.2001 FR 0106458
(43) Date de publication de la demande: 20.11.2002
(73) Titulaire: MSSA, 73600 Saint Marcel (FR)
(72) Inventeur: Flacher, Pierre, Bellecombe, 73260 Aigueblanche (FR)
(74) Mandataire: Mougeot, Jean-Claude

(56) Documents cités:
- FR-A- 1 214 176
- FR-A- 2 251 627

## Description

### Domaine technique

L'invention concerne un procédé de purification du sodium de qualité industrielle pour réduire notablement sa teneur en calcium.

### Etat de la technique

Le sodium produit de manière industrielle par électrolyse du chlorure de sodium fondu présente généralement une teneur en calcium de 400 à 500 ppm. Cette teneur est supérieure à la limite de solubilité du calcium dans le sodium fondu aux températures usuelles d'utilisation dans l'industrie, de sorte qu'on risque un dépôt de calcium dans les installations véhiculant le sodium liquide. De plus, pour certaines applications, comme par exemple dans le domaine nucléaire, cette pureté est insuffisante et, pour cette raison, différents procédés de purification ont été proposés et mis en oeuvre depuis plusieurs décennies.

Le brevet FR1484647, déposé en 1965 par le Commissariat à l'Energie Atomique, a décrit l'utilisation du peroxyde de sodium pour éliminer le calcium. Le procédé consiste à mélanger le sodium et le peroxyde dans un réacteur à une température comprise entre 200 et 300°C avec une agitation vigoureuse, et à éliminer les particules solides de chaux par filtration. On peut ainsi obtenir un sodium à moins de 10 ppm de calcium.

Le brevet FR 2251627 de la demanderesse, déposé en 1973, a perfectionné le procédé précédent pour remédier à certains inconvénients comme le caractère discontinu du procédé, les dépôts solides sur les parois du réacteur et la consommation très élevée de peroxyde.

Un tel procédé n'est cependant pas économiquement adapté à la purification de sodium pour des applications plus courantes, pour lesquelles on souhaite une réduction plus ou moins importante de la teneur en calcium, sans être lié par les normes rigoureuses de l'industrie nucléaire.

Le brevet FR 1214176 de du Pont de Nemours, publié en 1960, décrit un procédé de purification du sodium consistant à mélanger le sodium en fusion à une température inférieure à 300°C avec un gaz inerte, notamment l'azote, contenant de 0,1 à 2%, et de préférence de 0,1 à 0,5% d'oxygène, le gaz étant recyclé après passage. Le brevet indique que l'ajout de vapeur d'eau dans le gaz inerte à la place de l'oxygène est inefficace, car il ne contribue pas à rendre le calcium insoluble pour le séparer par filtration, décantation ou centrifugation.

### Objet de l'invention

L'invention a pour but d'offrir un procédé de purification du sodium par oxydation du calcium plus simple, moins coûteux et au moins aussi efficace que les procédés de l'art antérieur.

L'objet de l'invention est un procédé de purification du sodium technique consistant à mettre en contact le sodium liquide à une température égale ou supérieure à 150°C, tel que décrit dans la revendication 1.

### Description de l'invention

L'invention repose sur la constatation faite par la demanderesse que, dans certaines conditions de mise en oeuvre, et contrairement à l'enseignement du brevet FR 1214176, l'utilisation de vapeur d'eau comme oxydant du calcium pouvait conduire à une purification simple et efficace du sodium.

Le procédé est basé sur la réaction d'oxydation : Ca + H₂O → CaO + H₂. En fait, il est probable que la réaction se passe en deux temps par l'intermédiaire de l'oxyde de sodium, soit : Na + H₂O → NaO + H₂ et NaO + Ca → Na + CaO. La quantité d'eau nécessaire pour une quantité donnée de sodium est la quantité stoechiométrique correspondant au calcium qu'on veut éliminer, c'est-à-dire la différence entre la teneur de calcium de départ et celle qu'on vise à l'arrivée. Le procédé étant continu, cela suppose de maintenir à peu près constant le rapport K entre le débit d'eau et le débit de sodium. L'opération se fait dans un mélangeur statique favorisant un bon échange entre le sodium liquide et les gaz. Le gaz inerte, qui est de préférence l'azote, mais peut être également l'argon, a pour fonction d'une part de diluer la vapeur d'eau et de l'amener au contact du sodium, et d'autre part d'assurer l'évacuation de l'hydrogène formé par la réaction. La quantité d'azote nécessaire par gramme d'eau est comprise de préférence entre 30 et 40 dm³/g. Cette quantité est nettement plus faible que celle mentionnée dans le brevet FR 1214176, qui préconise un rapport du volume de gaz de dispersion au volume de sodium compris entre 20 et 200, alors que la quantité mentionnée plus haut conduit, pour une purification quasi-complète en calcium, à un rapport de l'ordre de 6. Ceci permet d'éviter le recyclage du gaz, ce qui simplifie fortement l'installation.

La température du sodium liquide dans le mélangeur doit être égale ou supérieure à 150°C pour éviter tout risque d'encrassement du mélangeur. Il est préférable d'éviter des températures trop élevées, par exemple supérieures à 250°C, à la fois pour des raisons de sécurité et pour éviter la corrosion de l'installation.

A la sortie du mélangeur, on sépare le sodium épuré d'abord des gaz à travers un dégazeur, puis de la chaux par filtration.

### Description des figures

La figure unique est un schéma de principe du procédé selon l'invention.

### Exemple de réalisation

L'exemple concerne une installation pilote utilisant le procédé selon l'invention. Le sodium technique est véhiculé vers le mélangeur statique (1) à l'aide d'une pompe (2) L'eau est envoyée, à l'aide d'une pompe (3) vers un évaporateur (4) à une température régulée à 130°C. A la pompe (3) est associée une régulation en fonction du débit de sodium mesuré par un débitmètre, de manière à maintenir constant le rapport K. L'azote sec est envoyé, à travers un débitmètre (5) vers l'évaporateur (4).

L'azote humide est dirigé ensuite vers le mélangeur statique (1) dans une conduite tracée et calorifugée pour éviter la condensation de l'eau. De plus, un clapet anti-retour sur cette même conduite empêche le passage du sodium vers l'évaporateur (4). Le sodium épuré contenant la chaux précipitée et l'azote avec l'hydrogène issu de la réaction passe à travers un dégazeur (6), où il libère l'azote et l'hydrogène, puis à travers des filtres (7) pour séparer la chaux.

Le démarrage de l'installation se fait avec de l'azote sec, l'eau n'étant introduite qu'une fois le débit normal de sodium atteint. Pour arrêter l'installation, on arrête d'abord la pompe à eau (3), puis la pompe à sodium (2) et enfin le débit d'azote.

En marche normale, on a un débit de sodium de 700kg/h, un débit d'eau de 122 g/h et un débit d'azote de 4000 l/h. La température dans le mélangeur est de 150°C. La teneur en calcium du sodium de départ est de 410 ppm et celle du sodium purifié de 27 ppm.

## Revendications

1. Procédé de purification en continu du sodium technique pour diminuer sa teneur en calcium consistant à mettre en contact le sodium liquide, à une température égale ou supérieure à 150°C, avec un courant de gaz inerte vis-à-vis du sodium chargé de vapeur d'eau, et à séparer ensuite le sodium purifié du gaz inerte, de l'hydrogène et de la chaux produits par la réaction, **caractérisé en ce que** l'eau est ajoutée au gaz inerte à un débit régulé en fonction du débit de sodium de manière à maintenir le rapport entre le débit d'eau et le débit de sodium constant et de façon à obtenir la quantité stoechiometrique d'eau nécessaire pour oxyder le calcium.

2. Procédé selon la revendication 1 dans lequel le gaz inerte est l'azote ou l'argon.

3. Procédé selon la revendication 2 dans lequel le gaz inerte est l'azote en quantité comprise entre 30 et 40 dm³ par gramme d'eau contenue dans le gaz.

4. Procédé selon l'une des revendications 1 à 3, dans lequel la mise en contact du sodium et du gaz se fait dans un mélangeur statique.

5. Procédé selon l'une des revendications 1 à 4, dans lequel le sodium est filtré pour séparer la chaux.

## Patentansprüche

1. Verfahren zur kontinuierlichen Reinigung des technischem Natriums zur Reduzierung seines Calciumgehalts, wobei das flüssige Natrium bei einer Temperatur gleich oder größer als 150°C mit einem gegenüber dem wasserdampfhaltigen Natrium inerten Gasstrom in Kontakt gebracht und das gereinigte Natrium anschließend vom Inertgas, vom Wasserstoff und vom Kalk, die bei der Reaktion entstehen, abgetrennt wird, **dadurch gekennzeichnet, dass** dem Inertgas Wasser in einer Menge zugesetzt wird, die sich nach der Natriummenge richtet, um das Verhältnis zwischen Wassermenge und Natriummenge konstant zu halten und um die stöchiometrische Menge Wasser zu erhalten, die zum Oxidieren des Calciums notwendig ist.

2. Verfahren nach Anspruch 1, bei dem das Inertgas Stickstoff oder Argon ist.

3. Verfahren nach Anspruch 2, bei dem das Inertgas Stickstoff in einer Menge von 30 bis 40 dm³ pro Gramm im Gas enthaltendes Wasser ist

4. Verfahren nach einem der Ansprüche 1 bis 3, bei dem das Natrium und das Gas in einem statischen Mischer in Kontakt gebracht werden.

5. Verfahren nach einem der Ansprüche 1 bis 4, bei dem das Natrium zur Abtrennung des Kalks filtriert wird.

## Claims

1. Continuous purification process for technical sodium to reduce its calcium content consisting in putting liquid sodium into contact with a current of gas inert to sodium containing water vapour at a temperature equal to or greater than 150°C, and then separating purified sodium from the inert gas, hydrogen and lime produced by the reaction, **characterised in that** water is added to the inert gas at a flow regulated as a function of the sodium flow so as to keep the ratio between the water flow and the sodium flow constant and so as to obtain the stoichiometric quantity of water necessary to oxidise the calcium.

2. Process according to claim 1, in which the inert gas is nitrogen or argon.

3. Process according to claim 2 in which the inert gas is nitrogen and the quantity is between 30 and 40 dm³ per gram of water contained in the gas.

4. Process according to one of claims 1 to 3, in which sodium and gas are brought into contact in a static mixer.

5. Process according to one of claims 1 to 4, in which sodium is filtered to separate the lime.
